# EUROPÄISCHE PATENTANMELDUNG

(11) **EP 0 430 923 A1**
(43) Veröffentlichungstag der Anmeldung: **05.06.1991**
(21) Anmeldenummer: 90890296.8
(22) Anmeldetag: 06.11.1990
(51) Int. Cl.: C22C 21/06, C22F 1/047

(54) **Aluminiumlegierung für Bauteile**

(30) Priorität: 30.11.1989 AT 2729/89
(71) Anmelder: Austria Metall Aktiengesellschaft, A-5282 Braunau am Inn (AT)
(72) Erfinder: Hojas, Martin, Dipl.-Ing., A-4400 St.Ulrich bei Steyr (AT)
(74) Vertreter: WILHELMS, KILIAN & PARTNER Patentanwälte

(57) **Zusammenfassung**

Aluminiumlegierung für Bauteile, die eine hohe plastische Umformung erfahren, wobei sie weniger als 0,8% Eisen, weniger als 4,7% Magnesium, Mangan zwischen 0,1 und 0,2%, Zirkon weniger als 0,2%, Kupfer unter 0,1%, Silizium unter 0,95%, Titan unter 0,05%, Chrom zwischen 0,06 und 0,15%, sowie als Rest Aluminium herkömmlicher Reinheit enthält.

## Beschreibung

Eine besonders günstige Legierung, die sich innerhalb der Gehaltsbereiche befindet, ist so gestaltet, daß sie 4,39% Mg, 0,17% Mn, 0,17% Si, 0,15% Fe, 0,01% Cu, 0,01% Ti, 0,13% Zr, sowie andere Elemente in einer Konzentration unter 0,01% und den Rest Aluminium herkömmlicher Reinheit enthält.

Der Einsatzbereich dieser Legierung erstreckt sich über das gesamte Feld der extrem verformten Blechteile, insbesondere Behälter mit komplizierter Formgebung und den Kraftfahrzeug-Innenhautbereich, wo auf die Oberflächenqualität geringeres Augenmerk gelegt wird, sondern die maximale, über das konventionell erzielbare Maß hinausgehende Verformbarkeit entscheidend ist.

Eine andere, besonders vorteilhafte Legierung innerhalb der Gehaltsangaben hat sich ebenfalls herausgestellt, die bei solchen Einsatzzwecken günstig ist, wo eine gute Oberflächenqualität gewünscht wird. Diese Legierung ist besonders bei komplizierten Formgebungen im Kraftfahrzeug-Außenhautbereich verwendbar.

Diese ist so gestaltet, daß sie 0,56% Mg, 0,15% Mn, 0,90% Si, 0,17% Fe, 0,01% Cu, 0,03% Zn, 0,03% Ti, 0,14% Zr, sowie andere Elemente in einer Konzentration unter 0,01% und Aluminium handelsüblicher Reinheit als Rest enthält.

Diese Legierungszusammensetzungen ermöglichen die Erzeugung von Werkstoffen mit außerordentlich feinem Gefüge. Diese erfolgt so, daß die geschmolzene Legierung in einer Form vergossen, geglüht und verformt, darauffolgend unterhalb der Rekristallisationstemperatur um wenigstens 60%, vorzugsweise über 75% verformt und anschließend wieder geglüht wird.

Damit kann ein feinkörniges Gefüge mit einer mittleren Korngröße unter 10 ym erzeugt werden. Dabei wirken die Fe- und Si-Ausscheidungen als Zentren höchsten Versetzungsaufstaues, sowie fein verteilte kleinste Ausscheidungen, aus Mn, Zr, Cr und Ti in Verbindungen mit den restlichen Legierungselementen und Aluminium in Richtung Kornstabilisierung.

Das Vergießen kann dabei sowohl in Pfannen, wie auch in Gesenken oder Kokillen erfolgen. So erzeugte Bänder und Bleche haben den Vorteil, daß sie sowohl auf herkömmliche Weise verformt werden können und dabei beste Werte bringen, als auch bei höherer Temperatur, die in der Erfindung angestrebte außerordentlich gute Verformbarkeit zeigen, die die bisher zur Kaltverformung herangezogenen Bleche und Bänder dieser Legierungsklasse auch bei der Umformung bei höherer Temperatur nicht zeigten.

Ein besonders gutes Verfahren zur Herstellung der Legierung ist so gestaltet, daß die Legierung zu einem Walzbarren von 230 bis 380 mm Dicke vergossen, 8 Stunden bei 530 Grad Celsius homogenisiert wird, wobei die Heizrate kleiner als 30 Grad Celsius pro Stunde ist, darauffolgend der Barren erneut auf eine Temperatur zwischen 510 und 530 Grad Celsius angewärmt und auf eine Dicke von 10 mm warm abgewalzt, danachfolgend abgekühlt und auf eine Dicke von 2 mm kalt abgewalzt und anschließend bei einer Temperatur bis zu maximal 530 Grad Celsius und einer Zeit von maximal 10 Stunden geglüht wird.

Durch diese Behandlungen sind im Warmzugversuch Dehnungen bis zu 612% erreicht worden. Dabei wurde so vorgegangen, daß aus dem walzharten Blech Zugproben ausgeschnitten wurden, die eine Meßlänge von 20 mm und eine Breite von etwa 10 mm haben.

## Patentansprüche

1. Aluminiumlegierung für Bauteile, die eine hohe plastische Umformung erfahren, dadurch gekennzeichnet, daß sie weniger als 0,8% Eisen, weniger als 4,7% Magnesium, Mangan zwischen 0,1 und 0,2%, Zirkon weniger als 0,2%, Kupfer unter 0,1%, Silizium unter 0,95%, Titan unter 0,05%, Chrom zwischen 0,06 und 0,15%, sowie als Rest Aluminium herkömmlicher Reinheit enthält.

2. Aluminiumlegierung für Bauteile nach Anspruch 1, dadurch gekennzeichnet, daß sie 4,39% Mg, 0,17% Mn, 0,17% Si, 0,15% Fe, 0,01% Cu, 0,01% Ti, 0,13% Zr, sowie andere Elemente in einer Konzentration unter 0,01% und den Rest Aluminium herkömmlicher Reinheit enthält.

3. Aluminiumlegierung für Bauteile nach Anspruch 1, dadurch gekennzeichnet, daß sie 0,56% Mg, 0,15% Mn, 0,90% Si, 0,17% Fe, 0,01% Cu, 0,03% Zn, 0,03% Ti, 0,14% Zr, sowie andere Elemente in einer Konzentration unter 0,01% und Aluminium herkömmlicher Reinheit als Rest enthält.

4. Verfahren zur Herstellung eines Gegenstandes durch große plastische Umformung aus einer Legierung nach einem der vorhergehenden Ansprüche, dadurch gekennzeichnet, daß die geschmolzene Legierung in einer Form vergossen, geglüht und verformt, darauffolgend unterhalb der Rekristallisationstemperatur um wenigstens 60% (vorzugsweise über 75%) verformt und anschliessend wieder geglüht wird.

5. Verfahren zur Herstellung eines Bleches mit hoher plastischer Umformbarkeit aus einer Legierung nach einem der vorhergehenden Ansprüche, dadurch gekennzeichnet, daß die geschmolzene Legierung zu einem Walzbarren von 230 bis 380 mm Dicke vergossen, 8 Stunden bei 530 Grad Celsius homogenisiert, wobei die Heizrate weniger als 30 Grad Celsius pro Stunde beträgt, der Barren darauffolgend erneut auf eine Temperatur zwischen 510 und 530 Grad Celsius angewärmt und auf eine Dicke von 10 mm warm abgewalzt, danachfolgend abgekühlt und auf eine Dicke von 2 mm kalt abgewalzt wird und anschließend bei einer Temperatur bis zu maximal 530 Grad Celsius und einer Zeit von maximal 10 Stunden geglüht wird.
